# EUROPÄISCHE PATENTSCHRIFT

(11) **EP 0 424 621 B1**
(45) Veröffentlichungstag und Bekanntmachung des Hinweises auf die Patenterteilung: **17.03.1993**
(21) Anmeldenummer: 90115486.4
(22) Anmeldetag: 11.08.1990
(51) Int. Cl.: B22D 41/30

(54) **Verfahren zum Herstellen einer Schieberverschlussplatte für metallurgische Zwecke**
Method for manufacturing a plate for sliding gate valve used in metallurgy
Procédé pour fabriquer une plaque pour obturateur coulissant destiné à l'usage en métallurgie

(30) Priorität: 25.10.1989 DE 3935482
(43) Veröffentlichungstag der Anmeldung: 02.05.1991
(73) Patentinhaber: DIDIER-WERKE AG, 65189 Wiesbaden (DE)
(72) Erfinder: Patjens, Rainer, D-2177 Wingst (DE)
(74) Vertreter: Brückner, Raimund, Dipl.-Ing.

(56) Entgegenhaltungen:
- DE-C- 3 304 938
- US-A- 4 615 471
- PATENT ABSTRACTS OF JAPAN, Band 7, Nr. 183 (M-235)[1328], 12. August 1983; & JP-A-58 084 668 (TOUKIYOU YOUGIYOU K.K.) 20-05-1983

## Beschreibung

Die Erfindung bezieht sich auf ein Verfahren zum Herstellen einer Verschlußplatte für einen am Ausguß eines für die Aufnahme vom Metallschmelze bestimmten Behälters angeordneten Schieberverschluß, bei welchem man einen Plattenkörper aus feuerfestem Material mit einem erhitzten Spannband aus Stahl umgibt und dieses unter Abkühlung auf die Umfangsfläche des Plattenkörpers aufschrumpfen läßt.

Ein solches Verfahren ist beispielsweise aus der DE 33 04 938 C1 bekannt. Dabei wird, um die Einwirkung von Schrumpfkräften, welche unterschiedlich groß sein können, auf den Plattenkörper zu vermeiden, zunächst auf die Umfangsfläche des Plattenkörpers eine aushartbare Mörtelschicht auf gestrichen und dann der mit der Mörtelschicht versehene Plattenkörper mit einem Stahlring umgeben und dieser aufgeschrumpft. Während der Auskühlung des Stahlringes wird der überflüssige Mörtel nach oben und unten herausgequetscht; der zwischen Stahlring und Plattenkörper verbleibende Mörtel härtet gleichzeitig durch die Temperatureinwirkung des Stahlrings aus. Hierbei werden von dem Spannband keine Kräfte auf den Plattenkörper übertragen.

Ein Problem derartiger und anderer dem Stand der Technik angehörender Verschlußplatten von Schieberverschlüssen ist die Rißbildung im Plattenmaterial, bedingt insbesondere durch die thermische Schockbeanspruchung beim Angießen, da hierbei die im Plattenmaterial auftretenden Temperaturgradienten und die dadurch induzierten Zugspannungen am größten sind. Durch die Rißbildung wird nicht nur die Haltbarkeit der Verschlußplatte verringert und damit die Sicherheit eines beispielsweise am Ausguß einer metallurgischen Gießpfanne angeordneten Schieberverschlusses beeinträchtigt, sondern auch die Gefahr des Ansaugens von Sauerstoff und Stickstoff erhöht, wodurch die Qualität der Metallschmelze, z.B. einer Stahlschmelze beim Abgießen leidet.

Aufgabe der vorliegenden Erfindung ist es daher, unter Ausnutzung des eingangs genannten Verfahrens eine Verschlußplatte zu schaffen, bei welcher eine Rißbildung im Plattenkörper weitgehend vermieden bzw. mindestens erheblich verringert ist.

Diese Aufgabe wird bei dem Verfahren der eingangs genannten Art dadurch gelöst, daß man ein Spannband verwendet, dessen Stahlqualität, dessen Überlänge (gleich Differenz von Außenumfang der Verschlußplatte zu Innenumfang des kalten Spannbandes) und dessen Wandstärke so bemessen sind, daß die beim Aufschrumpfen im Plattenmaterial auftretenden Druckspannungen zwar geringer als die Druckfestigkeit des Plattenmaterials, jedoch größer als die infolge der thermischen Schockbeanspruchung des Plattenkörpers beim Angießen im Plattenmaterial zu erwartenden Zugspannungen sind. Unter "kalt" wird hierbei Raumtemperatur verstanden.

Durch das Aufschrumpfen des z.B. rotwarm erhitzten Stahlbandes werden erfindungsgemäß genau definierte äußere Kräfte auf den Plattenkörper aufgebracht, welche in dem Plattenkörper Druckspannungen erzeugen, welche ihrerseits die beim Angießen entstehenden Zuspannungen soweit kompensieren, daß letztere die Zugfestigkeit des Feuerfestmaterials des Plattenkörpers nicht überschreiten. Da andererseits die durch das Aufschrumpfen des Spannbandes erzeugten Druckspannungen die Druckfestigkeit des Plattenmaterials nicht überschreiten, wird das Plattenmaterial durch das Aufschrumpfen des Spannbandes nicht beeinträchtigt. Durch die erfindungsgemäße Vermeidung bzw. erhebliche Verringerung der Rißbildung im Plattenmaterial wird das Verschleißverhalten der Verschlußplatte verbessert und deren Lebensdauer erhöht, die Sicherheit des Gießprozesses vergrößert und die Qualität der Metallschmelze, insbesondere der Stahlschmelze, welche aus dem Behälter abgegossen wird, verbessert, da mangels vorhandener Risse keine nachteiligen Gase angesaugt werden.

Um eine Beeinträchtigung des Plattenkörpers durch das Aufschrumpfen des Spannbandes mit Sicherheit zu vermeiden, wird das Spannband hinsichtlich Stahlqualität und Abmessung vorzugsweise so ausgewählt, daß die durch das Aufschrumpfen im Plattenmaterial auftretenden Druckspannungen nicht wesentlich größer als etwa 75% der Druckfestigkeit des Plattenmaterials sind.

Die Druckspannungen sollten bei herkömmlichen feuerfesten Plattenmaterialien, wie Feuerfestkeramik oder Feuerfestbeton, vorzugsweise in der Größenordnung zwischen 30 und 70 N/mm², insbesondere 50 bis 60 N/mm² liegen.

Gemäß einem weiteren Erfindungsmerkmal wird vorgeschlagen, daß man ein Spannband verwendet, dessen Stahlqualität und Abmessungen so ausgewählt sind, daß durch das Aufschrumpfen die in dem Spannband auftretenden Zugspannungen die Streckgrenze des Stahls, aus welchem das Spannband besteht, nicht überschreiten. Auf diese Weise entstehen nur elastische Verformungen des Spannbandes beim Aufschrumpfen.

Ferner sollte man ein Stahlband verwenden, dessen Stahlqualität eine geringe Alterungsneigung besitzt. Auf diese Weise können unerwünschte plastische Verformungen des Spannbandes beim Aufschrumpfen aber auch später im Betrieb vermieden werden.

Es ist ferner von Vorteil, wenn man ein Stahlband verwendet, dessen Stahlqualität eine thermische Dehnung von nicht mehr als ca. 0,8% bei 500°C besitzt. Hierdurch wird gewährleistet, daß auch während des Betriebs des Schieberverschlusses, bei welchem sich das Spannband auf bis zu ca. 500°C Betriebstemperatur (je nach Betriebsdauer) erwärmen kann, noch Kräfte auf den Plattenkörper ausgeübt werden und das Spannband nicht etwa durch zu hohe Ausdehung des Stahls abrutscht oder auch nur locker wird.

Um in der Verschlußplatte eine möglichst gleichmäßige Krafteinleitung zu erhalten, wird mit der Erfindung ferner vorgeschlagen, einen Plattenkörper mit an sich bekannter kreisrunder Form zu verwenden. Es hat sich nämlich gezeigt, daß bei dadurch bedingter Erzeugung gleichmäßiger Druckspannungen im Plattenmaterial eine Rißbildung am besten vermieden werden kann.

Im gleichen Zweck der gleichmäßigen Erzeugung von Druckspannungen in dem Plattenmaterial dient die Maßnahme, einen Plattenkörper mit glatter oder geglätteter Umfangsfläche zu verwenden. Hierdurch werden Spannungsspitzen vermieden.

Für die Erzeugung der Druckspannungen wäre es an sich am günstigsten, wenn die Höhe des Spannabndes gleich der Höhe des Plattenkörpers wäre. Dies machte jedoch eine Bewegung der Schieberplatte im Schieberverschluß unmöglich. Das Spannband muß gegenüber der Oberfläche des Plattenkörpers zumindest geringfügig zurückspringen. Um dies zu gewährleisten, andererseits aber einen zu hohen Arbeitsaufwand bei der Fertigung der Verschlußplatte zu vermeiden, wird mit der Erfindung ferner vorgeschlagen, daß die Höhe des Spannbandes etwa 0,5 bis 10 mm, vorzugsweise etwa 2 bis 4 mm geringer als die Höhe des Plattenkörpers ist.

Um die Gleichmäßigkeit der Druckspannungen möglichst zu gewährleisten, sollte man das Spannband etwa mittig der Umfangsfläche des Plattenkörpers aufschrumpfen, daß Spannband also von der Oberseite und der Unterseite des Plattenkörpers etwa gleichen Abstand haben.

Um besonders günstige Ergebnisse für die Aufbringung gleichmäßiger Druckspannungen auf die Umfangsfläche des Plattenkörpers in der gewünschten Größenordnung zu erzielen, wird mit der Erfindung ferner vorgeschlagen, daß man für das Stahlband bei einer runden Verschlußplatte ein Übermaß (gleich Differenz zwischen Außendurchmesser der Verschlußplatte und Innendurchmesser des kalten Spannbandes) nach folgender Maßgabe wählt:
wobei:
- Eₛₜ: = Elastizitätsmodul des Stahls
- p: = vorzugebende Druckspannung (Flächenpressung)
- d_{f}: = Paßfugendurchmesser, gleich etwa dₐₚ
- dₐₚ: = Außendurchmesser des runden Plattenkörpers
- dᵢₚ: = Innendurchmesser des runden Plattenkörpers mit einer mittigen Durchflußöffnung
- dₐₛ: = Außendurchmesser des kalten Spannbandes
- dᵢₛ: = Innendurchmesser des kalten Spannbandes

Weitere Ziele, Merkmale, Vorteile und Anwendungsmöglichkeiten der vorliegenden Erfindung ergeben sich aus der nachfolgenden Beschreibung eines Ausführungsbeispiels anhand der Zeichnung. Dabei bilden alle beschriebenen und/oder bildlich dargestellten Merkmale für sich oder in beliebiger sinnvoller Kombination den Gegenstand der vorliegenden Erfindung auch unabhängig von ihrer Zusammenfassung in den Ansprüchen oder deren Rückbeziehung.

Es zeigen:
Fig. 1 in Draufsicht eine nach der Erfindung hergestellte Verschlußplatte und
Fig. 2 schematisch im Schnitt eine Verschlußplatte gemäß Fig. 1.

Der in Fig. 1 dargestellte aus feuerfestem Material bestehende Plattenkörper 3 einer Verschlußplatte für einen am Ausguß eines für die Aufnahme von Metallschmelze bestimmten Behälters angeordneten Schieberverschluß hat eine kreisrunde Form und ist mit einer mittigen kreiszylindrischen Durchflußsöffnung 4 ausgestattet. Die Erfindung läßt sich jedoch auch bei Verschlußplatten anderer Form und mehrerer Durchflußöffnungen anwenden, doch gewährleistet die kreisrunde Form eine möglichst gleichmäßige Verteilung der Druckspannungen im Plattenmaterial. Auf die vorzugsweise glatte Umfangsfläche 2 des Plattenkörpers 3 ist ein Spannband 1 der Wandstärke w als Ring aufgeschrumpft und zwar erfindungsgemäß in der Weise, daß die im Plattenmaterial erzeugten Druckspannungen zwar niedriger sind als die Druckfestigkeit des Plattenmaterials, aber größer als die infolge der thermischen Schockbeanspruchung des Plattenkörpers 3 beim Angießen im Plattenmaterial zu erwartenden Zugspannungen. Beim Angießen strömt nämlich die heiße Metallschmelze aus dem Behälter, an dessen Ausguß der Schieberverschluß angebracht ist und dessen Bestandteil die Verschlußplatte als Boden- und/oder Schieberplatte bildet, plötzlich durch die Durchflußöffnung 4, wodurch es zu erheblichen Zuspannungen im Plattenmaterial kommt, welche bei herkömmlichen Verschlußplatten zwangsläufig zu Rißbildungen im Plattenkörper 3 führen. Aufgrund des in erfindungsgemäßer Weise aufgeschrumpften Spannbandes 1 werden diese Zugspannungen jedoch von den Druckspannungen kompensiert, welche durch die von außen auf die möglichst glatte Umfangsfläche 2 aufgebrachten Druckkräfte entstehen. Auf diese Weise werden Rißbildungen zuverlässig vermieden.

Aus Fig. 2 ist ersichtlich, daß die Höhe hₛ des Spannbandes 1 geringer als die Höhe hₚ des Plattenkörpers 3 ist und das Spannband 1 mittig bezüglich der Umfangsfläche 2 auf den Plattenkörper 3 aufgeschrumpft ist. Auf diese Weise wird einerseits die Funtionsfähigkeit der Verschlußplatte nicht beeinträchtigt, andererseits für eine gleichmäßige Erzeugung von Druckspannungen im Plattenmaterial gesorgt.

### Bezugszeichenliste:

- 1: Spannband
- 2: Umfangsfläche
- 3: Plattenkörper
- 4: Durchflußöffnung

- hₛ: Höhe Spannband
- hₚ: Höhe Verschlußplatte
- dₐₚ: Außendurchmesser der Verschlußplatte
- dᵢₚ: Innendurchmesser der Verschlußplatte
- dₐₛ: Außendurchmesser des kalten Spannbandes
- dᵢₛ: Innendurchmesser des kalten Spannbandes

## Patentansprüche

1. Verfahren zum Herstellen einer Verschlußplatte für einen am Ausguß eines für die Aufnahme vom Metallschmelze bestimmten Behälters angeordneten Schieberverschluß, bei welchem man einen Plattenkörper (3) aus feuerfestem Material mit einem erhitzten Spannband (1) aus Stahl umgibt und dieses unter Abkühlung auf die Umfangsfläche (2) des Plattenkörpers (3) aufschrumpfen läßt, dadurch gekennzeichnet, daß man ein Spannband (1) verwendet, dessen Stahlqualität, dessen Überlänge (1)- gleich Differenz von Außenumfang der Verschlußplatte (3) zu Innenumfang des kalten Spannbandes (1) -und dessen Wandstärke (w) so bemessen sind, daß die durch das Aufschrumpfen im Plattenmaterial auftretenden Druckspannungen zwar geringer als die Druckfestigkeit des feuerfesten Plattenmaterials, jedoch größer als die infolge der thermischen Schockbeanspruchung des Plattenkörpers (3) beim Angießen im Plattenmaterial zu erwartenden Zugspannungen sind.

2. Verfahren nach Anspruch 1,
dadurch gekennzeichnet,
daß die durch das Aufschrumpfen des Spannbandes (1) im Plattenmaterial auftretenden Druckspannungen nicht wesentlich größer als etwa 75% der Druckfestigkeit des Plattenmaterials sind.

3. Verfahren nach Anspruch 1 oder 2,
dadurch gekennzeichnet,
daß die Druckspannungen in der Größenordnung zwischen 30 und 70 N/mm², vorzugsweise 50 bis 60 N/mm² liegen.

4. Verfahren nach einem der Ansprüche 1 bis 3,
dadurch gekennzeichnet,
daß man ein Spannband (1) verwendet, dessen Stahlqualität und Abmessungen so ausgewählt sind, daß die durch das Aufschrumpfen in dem Spannband (1) auftretenden Zuspannungen die Streckgrenze des Stahls nicht überschreiten.

5. Verfahren nach einem der Ansprüche 1 bis 4,
dadurch gekennzeichnet,
daß man ein Stahlband (1) verwendet, dessen Stahlqualität eine geringe Alterungsneigung besitzt.

6. Verfahren nach einem der Ansprüche 1 bis 5,
dadurch gekennzeichnet,
daß man ein Stahlband (1) verwendet, dessen Stahlqualität eine thermische Dehnung von nicht mehr als ca. 0,8% bei 500°C besitzt.

7. Verfahren nach einem der Ansprüche 1 bis 6,
dadurch gekennzeichnet,
daß man einen Plattenkörper (3) mit einer kreisrunden Form verwendet.

8. Verfahren nach einem der Ansprüche 1 bis 7,
dadurch gekennzeichnet,
daß man eine Verschlußplatte (3) mit glatter oder geglätteter Umfangsfläche (2) verwendet.

9. Verfahren nach einem der Ansprüche 1 bis 8,
dadurch gekennzeichent,
daß die Höhe (hₛ) des Spannbandes (1) etwa 0,5 bis 10mm, vorzugsweise etwa 2 bis 4 mm geringer als die Höhe (hₚ) des Plattenkörpers (3) ist.

10. Verfahren nach einem der Ansprüche 1 bis 9,
dadurch gekennzeichnet,
daß man das Spannband (1) etwa mittig der Umfangsfläche (2) des Plattenkörpers (3) aufschrumpft.

11. Verfahren nach einem der Ansprüche 1 bis 10,
dadurch gekennzeichnet,
daß man für das Spannband (1) bei einem runden Plattenkörper (3) ein Übermaß (s) (gleich Differenz zwischen Außendurchmesser (dₐₚ) der Verschlußlatte (3) und Innendurchmesser (dᵢₛ) des kalten Stahlbandes (1)) nach folgender Maßgabe wählt: wobei:
Eₛₜ = Elastizitätsmodul des Stahls
P = vorzugebende Druckspannung (Flächenpressung)
d_{f} = Paßfugendurchmesser, gleich etwa dₐₚ
dₐₚ = Außendurchmesser eines runden Plattenkörpers
dᵢₚ = Innendurchmesser eines runden Plattenkörpers mit einer mittigen Durchflußöffnung
dₐₛ = Außendurchmesser des kalten Spannbandes
dᵢₛ = Innendurchmesser des kalten Spannbandes

## Claims

1. Method of manufacturing a valve plate for a sliding gate valve disposed at the outlet of a vessel intended to accommodate metal melt in which a plate body (3) of refractory material is surrounded with a heated tension band (1) of steel which is permitted to shrink onto the peripheral surface (2) of the plate body (3) whilst cooling, characterised in that a tension band (1) is used whose steel quality, whose excess length (1) - equal to the difference in the external periphery of the valve plate (3) from the internal periphery of the cold tension band (1) - and whose wall thickness (w) are such that the compressive stresses occurring in the plate material due to the shrinkage are smaller than the compressive strength of the refractory plate material but larger than the tensional stresses to be expected in the plate material as a result of the thermal shock stressing of the plate body (3) at the beginning of pouring.

2. Method as claimed in claim 1, characterised in that the compressive stresses occurring in the plate material due to the shrinkage of the tension band (1) are not substantially larger than about 75% of the compressive strength of the plate material.

3. Method as claimed in claim 1 or 2, characterised in that the compressive stresses are of the order between 30 and 70N/mm², preferably 50 to 60N/mm².

4. Method as claimed in one of claims 1 to 3, characterised in that a tension band (1) is used whose steel quality and dimensions are so selected that the tensional forces occurring in the tension band (1) due to the shrinkage do not exceed the elastic limit of the steel.

5. Method as claimed in one of claims 1 to 4, characterised in that a steel band (1) is used whose steel quality has a low tendency to ageing.

6. Method as claimed in one of claims 1 to 5, characterised in that a steel band (1) is used whose steel quality has a thermal expansion of not more than ca. 0.8% at 500°C.

7. Method as claimed in one of claims 1 to 6, characterised in that a plate body (3) with a circular shape is used.

8. Method as claimed in one of claims 1 to 7, characterised in that a valve plate (3) with a smooth or smoothed peripheral surface (2) is used.

9. Method as claimed in one of claims 1 to 8, characterised in that the height (hₛ) of the tension band (1) is about 0.5 to 10mm, preferably about 2 to 4mm, less than the height (hp) of the plate body (3).

10. Method as claimed in one of claims 1 to 9, characterised in that the tension band (1) is shrunk approximately centrally onto the peripheral surface (2) of the plate body (3).

11. Method as claimed in one of claims 1 to 10, characterised in that for the tension band (1) with a round plate body (3) an oversize (s) (equal to the difference between the external diameter (dₐₚ) of the valve plate (3) and the internal diameter (dᵢₛ) of the cold steel band (1)) is selected in accordance with the following relationship: whereby:
Eₛₜ = modulus of elasticity of the steel
P = assumed compressive stress (surface pressure)
d_{f} = fitting gap diameter, equal approximately to dₐₚ
dₐₚ = external diameter of the round plate body
dᵢₚ = internal diameter of the round plate body with a central flow opening
dₐₛ = external diameter of the cold tension band
dᵢₛ = internal diameter of the cold tension band.

## Revendications

1. Procédé de fabrication d'une plaque d'obturateur pour un obturateur à tiroir d'une busette de coulée d'une cuve destinée à recevoir un bain de métal, procédé selon lequel on entoure un corps de plaque (3) en matériau réfractaire au moyen d'un ruban de cerclage (1) en acier chauffé et on frette celui-ci sur le pourtour (2) du corps de plaque (3) par refroidissement, caractérisé par le fait que l'on utilise un ruban de cerclage (1) dont la nuance d'acier, la surlongueur (1) - égale à la différence entre le périmètre extérieur de la plaque d'obturateur (3) et le périmètre intérieur à froid du ruban de cerclage (1) - et l'épaisseur (w) sont choisies telles que les contraintes de compression apparaissant dans le matériau de la plaque lors du frettage soient inférieures à la résistance à la compression du matériau réfractaire de la plaque, mais soient supérieures aux contraintes de traction attendues dans le matériau et dues au choc thermique subit par le corps de plaque (3) au moment de la coulée.

2. Procédé selon la revendication 1, caractérisé par le fait que les contraintes de compression engendrées dans le matériau de la plaque par le frettage de la bande de cerclage (1) ne sont que faiblement supérieures à 75 % environ de la résistance à la compression du matériau de la plaque.

3. Procédé selon la revendication 1 ou 2, caractérisé par le fait que les contraintes de compression sont de l'ordre de 30 à 70 N/mm², de préférence de 50 à 60 N/mm².

4. Procédé selon l'une des revendications 1 à 3, caractérisé par le fait que l'on utilise un ruban de cerclage (1) dont la nuance d'acier et les dimensions sont choisies telles que les contraintes de traction induites dans la bande de cerclage (1) par le frettage ne dépassent pas la limite élastique de l'acier.

5. Procédé selon l'une des revendications 1 à 4, caractérisé par le fait que l'on utilise un ruban d'acier (1) dont la nuance d'acier offre une bonne tenue au vieillissement.

6. Procédé selon l'une des revendications 1 à 5, caractérisé par le fait que l'on utilise un ruban d'acier (1) dont la nuance d'acier offre une dilatation thermique inférieure à 0,8 % environ à 500° C.

7. Procédé selon l'une des revendications 1 à 6, caractérisé par le fait que l'on utilise un corps de plaque (3) circulaire.

8. Procédé selon l'une des revendications 1 à 7, caractérisé par le fait que l'on utilise une plaque d'obturateur (3) dont la surface de pourtour (2) est lisse ou a été aplanie.

9. Procédé selon l'une des revendications 1 à 8, caractérisé par le fait que la hauteur (hₛ) du ruban de cerclage (1) est inférieure d'environ 0,5 à 10 mm, de préférence d'environ 2 à 4 mm, à la hauteur (hₚ) du corps de plaque (3).

10. Procédé selon l'une des revendications 1 à 9, caractérisé par le fait que l'on frette le ruban de cerclage (1) sensiblement au milieu de la surface de pourtour (2) du corps de plaque (3).

11. Procédé selon l'une des revendications 1 à 10, caractérisé par le fait que, pour un corps de plaque (3) rond, on choisit une surdimension (s) du ruban de cerclage (1) (différence entre le diamètre extérieur (dₐₚ) de la plaque d'obturateur (3) et le diamètre intérieur (dᵢₛ) à froid du ruban d'acier (1)) selon la formule suivante: dans laquelle:
Eₛₜ = Module d'élasticité de l'acier
p = Contrainte de compression à obtenir (pression superficielle)
d_{f} = Diamètre d'ajustage, approximativement égal à dₐₚ
dₐₚ = Diamètre extérieur d'un corps de plaque circulaire
dᵢₚ = Diamètre intérieur d'un corps de plaque circulaire comportant un trou de coulée central
dₐₛ = Diamètre extérieur du ruban à froid
d;ᵢₛ = Diamètre intérieur du ruban à froid
